# EUROPÄISCHE PATENTSCHRIFT

(11) **EP 2 050 865 B1**
(45) Veröffentlichungstag und Bekanntmachung des Hinweises auf die Patenterteilung: **26.11.2014**
(21) Anmeldenummer: 08017612.6
(22) Anmeldetag: 08.10.2008
(51) Int. Cl.: D06N 7/00

(54) **Bodenbedeckung mit viskoelastischen Dämpfungseigenschaften**
Ground cover with visco-elastic damping characteristics
Revêtement de sol doté de propriétés d'amortissement viscoélastiques

(30) Priorität: 15.10.2007 DE 102007049506; 10.09.2008 DE 102008046667
(43) Veröffentlichungstag der Anmeldung: 22.04.2009
(73) Patentinhaber: Bayer Intellectual Property GmbH, 40789 Monheim (DE)
(72) Erfinder: Roers, Rolf Dr., 51519 Odenthal (DE); Triouleyre, Sebastien, 51069 Köln (DE); Meyer-Ahrens, Sven Dr., 51375 Leverkusen (DE); Schneider, Ralph, 50823 Köln (DE); Muratovic, Semka, 32758 Detmold (DE); Klünter, Hans Johann, 50968 Köln (DE)
(74) Vertreter: Michalski Hüttermann & Partner Patentanwälte mbB

(56) Entgegenhaltungen:
- EP-A- 0 331 941
- WO-A1-2005/046988
- WO-A1-2006/118008
- DE-A1- 3 942 330
- DE-A1- 10 244 215
- GB-A- 2 138 012
- DATABASE WPI Week 199223 Thomson Scientific, London, GB; AN 1992-187794 XP002509582 & JP 04 119842 A (TORAY IND INC) 21. April 1992 (1992-04-21)
- DATABASE WPI Week 199221 Thomson Scientific, London, GB; AN 1992-170617 XP002509583 & JP 04 105613 A (TORAY IND INC) 7. April 1992 (1992-04-07)
- DATABASE WPI Week 199221 Thomson Scientific, London, GB; AN 1992-170616 XP002509584 & JP 04 105612 A (TORAY IND INC) 7. April 1992 (1992-04-07)
- DATABASE WPI Week 199218 Thomson Scientific, London, GB; AN 1992-145515 XP002509585 & JP 04 084908 A (TORAY IND INC) 18. März 1992 (1992-03-18)
- DATABASE WPI Week 199231 Thomson Scientific, London, GB; AN 1992-255896 XP002509586 & JP 04 174163 A (TORAY IND INC) 22. Juni 1992 (1992-06-22)

## Beschreibung

Die vorliegende Erfindung betrifft eine Bodenbedeckung, umfassend ein erstes textiles Flächenelement und eine mit dem ersten textilen Flächenelement flächig und zumindest teilweise verbundene erste Schicht, wobei die erste Schicht viskoelastischen Polymerschaum umfasst. Solche Bodenbedeckungen können beispielsweise Teppichböden sein. Die vorliegende Erfindung betrifft weiterhin ein Verfahren zur Herstellung einer Bodenbedeckung.

Teppichböden können in einer Reihe von Einsatzgebieten Verwendung finden. So können sie beispielsweise in privaten Wohnräumen oder gewerblichen Immobilien verlegt werden, um neben dekorativen Aufgaben auch Wärmedämmung und Schallschutz zu übernehmen. Eine Möglichkeit, um Teppichböden herzustellen, ist in einen Teppichrücken Fasern zu verankern und den Teppichrücken anschließend auf der Rückseite mit einem Schaum zu hinterschäumen.

Grundsätzlich ist es bekannt, Teppichrücken mit viskoelastischem Schaum zu hinterschäumen. So offenbart DE 33 13 624 A1 beispielsweise einen Polyurethanweichschaumstoff für Schallschutzzwecke, ein Verfahren zu dessen Herstellung und dessen Verwendung. Der beschriebene Polyurethanweichschaumstoff für Schallschutzzwecke weist bei einer Dichte von weniger als 90 kg/m³ und einem E-Modul von weniger als 106 N/m² einen Verlustfaktor von mindestens 0,3 und im Temperaturbereich von -20 °C bis +80 °C viskoelastische Eigenschaften auf.

Der Schaumstoff wird erhalten, indem man ein Isocyanat mit einem Polyol umsetzt, in welchem mindestens eine Komponente eine OH-Zahl von 180 bis 400 aufweist. Der Schaumstoff eignet sich besonders zur Luftschallabsorption und -dämmung sowie zur Körperschalldämmung. Gemäß dieser Offenbarung kann der Polyurethanweichschaumstoff als Stirnwand- oder Bodenteppichhinterschäumung in Kraftfahrzeugen eingesetzt werden. In einem Ausführungsbeispiel wurde ein zwecks Erlangung einer ausreichenden Schaumdichtigkeit speziell ausgerüsteter Teppich, gegebenenfalls mit Schallisolationsfolien, in die Schäumform eingelegt. Nach Aufbringen eines der üblichen Formtrennmittel wurde bei geschlossenem Formdeckel das reaktionsfähige Gemisch in gerade ausreichender Menge in die Form eingegossen. 2,5 bis 3 Minuten nach dem Einschuss konnte entformt werden.

JP 04 119842 A offenbart eine Matte, umfassend (A) eine Faser-Oberflächenschicht, zum Beispiel aus Nylon-BCF, (B) eine voluminöse elastische Harzschicht, zum Beispiel Polyethylenschaum und (C) eine geschäumte synthetische Harzschicht, zum Beispiel viskoelastisches Polyesterpolyurethan, laminiert in dieser Reihenfolge. Das Gewicht (B1) der voluminösen, elastischen Schicht (B) und das Gewicht (C1) der geschäumten Harzschicht genügen den folgenden Bedingungen: (a) B1/C ist nicht mehr als 0,95; und (b) B1 + C1 = 0,9 -3,0 kg/m³.

Die voluminöse, elastische Schicht wird aus einem feinzelligen Schaum hergestellt oder aus einer Zusammensetzung, die hauptsächlich eine Faseranordnung enthält. Die Schaumharzschicht ist ein viskoelastischer, mikroporöser Film. Der mikroporöse Film wird aus einem Harz hergestellt, bei dem die maximale Temperatur der dynamischen Dämpfung (E") -50 °C bis -10 °C beträgt, der Maximalwert der Verlusttangente (tan delta) weniger als 0,8 dyn/cm² ist und die dynamische Viskoelastizität (Dämpfung ist E') im Gummibereich unterhalb von 9,0 dyn/cm² ist. Die Faser-Oberflächenschicht ist ein Faserflor und ein Klebstoff (zum Beispiel SBR-Latex) wird auf das Basisgewebe aufgetragen, um das Ablösen der Faserflor zu verhindern.

JP 04 105613 A offenbart ein Material, umfassend ein Basistextil und einen Hochfaserteil. Ein viskoelastischer, feinporiger Film wird auf die Rückseite des Bodenmaterials laminiert. Der viskoelastische, feinporige Film wird unter einer Belastung von bis zu 100 g/cm² geprägt und hat eine Bindungsstärke von 0,8 kg/cm Breite. Der viskoelastische feinporige Film umfasst vorzugsweise Polyurethan, SBR, NBR oder Silikonharz und hat eine maximale Temperatur der dynamischen Dämpfung (E") von -50 °C bis -10 °C, einen Maximalwert der Verlusttangente (tan delta) von bis zu als 0,8 dyn/cm², eine dynamische Viskoelastizität (im Gummibereich) von bis zu 9,0 dyn/cm² und eine Dicke von 0,1 bis 4,5 mm.

JP 04 105612 A offenbart ein faseriges Bodenbedeckungsmaterial, bestehend aus einem Basistuch und einem Faserflorteil, wobei ein viskoelastischer, feinporiger Film auf der Rückseite des Bodenbedeckungsmaterials laminiert ist und feine Löcher von der Oberfläche bis zur Rückseite gebildet sind, um eine Luftdurchlässigkeit von 5 cm³/sec oder mehr zu erreichen. Das faserige Bodenbedeckungsmaterial hat eine Härte von 10 bis 19 cm, einer Spannung bei 10% Dehnung von 2 bis 6 kg/cm und eine Bindungsstärke von 0,8 kg/cm oder mehr. Vorzugsweise sind das Basistuch und der Faserflorteil aus natürlichen oder synthetischen Fasern wie Nylon, Polyester und anderen und der feinporige Film ist Polyurethan, SBR, NBR, ein Silikonharzfilm und andere.

JP 04 084908 A offenbart einen Teppichträger mit einer viskoelastischen Schicht. Schnittlinien, Gräben oder Vertiefungen sind an einem Teil oder an der ganzen Schicht angebracht. Gruben sind mit Aussparungen gebildet. Die Schicht wird aus einem viskoelastischen mikroporösen Film mit einem maximalen Lochdurchmesser von 3 bis 250 Mikron und einer Dicke von 0,1 bis 4,5 mm gebildet. Vorzugsweise umfasst der mikroporöse Film ein Harz mit einer maximalen Temperatur der dynamischen Dämpfung E" von -50 °C bis -10 °C, einem Maximalwert der Verlusttangente tan delta von bis zu 0,8 und einer dynamischen Viskoelastizität im Gummibereich (log₁₀ E') von bis zu 9,0 dyn/cm².

JP 04 174163 A offenbart ein Material, umfassend ein Basistuch und einen florigen Teil auf dem Basistuch. Eine feinporige viskoelastische Schicht wird auf der Rückseite des Bodenbedeckungsmaterials gebildet. Die feinporige Schicht wird vorzugsweise gebildet aus einem Harz mit einer maximalen Temperatur der dynamischen Dämpfung E" von -50 °C bis -10 °C, einem Maximalwert der Verlusttangente von bis zu 0,8 und einem dynamischen Elastizitätsmodul im Gummibereich von bis zu 9,0 dyn/cm².

DE 39 42 330 A1 offenbart ein Verfahren zur Herstellung von flexiblen Polyurethan-Weichschaumstoffen mit viskoelastischen, körperschalldämpfenden Eigenschaften in einem Temperaturbereich von -20 °C bis +80 °C durch Umsetzung von a) einer Polyoxyalkylen-Polyol-Mischung, die enthält ai) spezielle Blockpolyoxypropylen-Polyoxyethylen-Polyolgemische mit einer Hydroxyzahl von 14 bis 65 und einem Gehalt an endständig gebundenen Ethylenoxideinheiten von 2 bis 9 Gew.-%, die ihrerseits erhalten werden unter Verwendung einer Startermolekülmischung mit einer durchschnittlichen Funktionalität von 2,3 bis 2,8, bestehend aus Wasser und Glycerin oder Trimethylolpropan oder aus Wasser und Glycerin und Trimethylolpropan und aii) mindestens ein di- oder trifunktionelles Polyoxypropylenpolyoxyethylen-Polyol mit einem Gehalt an Oxethyleneinheiten von 60 bis 85 Gew.-% bezogen auf das Gesamtgewicht an polymerisierbaren Alkylenoxideinheiten, und einer Hydroxylzahl von 20 bis 80; b) gegebenenfalls niedermolekularen Kettenverlängerungsmitteln mit c) organischen und/oder modifizierten organischen Polyisocyanaten in Gegenwart von d) Katalysatoren, e) Treibmitteln, f) Hilfsmitteln und/oder Zusatzstoffen sowie die hierfür verwendbaren Polyoxyalkylen-Polyol-Mischungen (a).

Die nach diesem Verfahren hergestellten flexiblen PU-Weichschaumstoffe und PU-Formweichschaumstoffe finden Verwendung im Haushaltssektor, zum Beispiel für die Teppichhinterschäumung zur Trittschalldämmung, als Verkleidungselemente und in der Automobilindustrie als körperschalldämmende Materialien, zum Beispiel zur Abkapselung des Motorraumes oder zur Verminderung der Fahrzeuginnengeräusche durch mit diesen Schaumstoffen hinterschäumten Deckschichten.

Teppichrücken der im Automobilsektor zur Schalldämmung eingesetzten Teppiche werden in der Regel steif ausgelegt, da ein Durchtreten durch oder Einsinken in den Teppich hier nicht gewünscht ist.

Bei der tatsächlichen Verwendung von Teppichen mit spürbaren und somit komfortbringenden Dämpfungseigenschaften, welche einen mit viskoelastischem Schaum hinterschäumten Teppichrücken aufweisen, sind einige Punkte zu beachten. Wenn diese Teppiche als Bodenbeläge genutzt werden sollen, über die Personen auch darüberlaufen und nicht nur wie in Automobilen ihre Füße abstellen, muss der Teppich für die Aufnahme der Druck- und Scherbelastungen geeignet sein. Insbesondere darf sich der Verbund aus Teppichrücken, Teppichfasern und Hinterschäumung nicht lösen.

Schließlich lässt sich beobachten, dass das Laufen über eine reine und zum Erreichen eines Dämpfungseffekts ausreichend dicken Schicht viskoelastischen Schaums wenig komfortabel ist. Dieses kann auf die Unsicherheit zurückgeführt werden, die sich einstellt, wenn der Fuß beim Aufsetzen in den Schaum einsinkt.

Aus dem Vorangegangenen wird deutlich, dass weiterhin der Bedarf an einem viskoelastisch gedämpften Teppich besteht, der beim Darüberlaufen einen hohen Komfort aufweist, aber gleichzeitig den Belastungen des Gebrauchs gewachsen ist.

Die vorliegende Erfindung hat sich die Aufgabe gestellt, mindestens einen der angesprochenen Nachteile im Stand der Technik zu überwinden. Insbesondere hat sie sich die Aufgabe gestellt, einen solchen Teppich bereitzustellen.

Erfindungsgemäß wird die Aufgabe gelöst durch eine Bodenbedeckung, umfassend ein erstes textiles Flächenelement und eine mit dem ersten textilen Flächenelement flächig und zumindest teilweise stoffschlüssig verbundene erste Schicht, wobei die erste Schicht viskoelastischen Polymerschaum umfasst.

Die erfindungsgemäße Bodenbedeckung ist dadurch gekennzeichnet, das erste textile Flächenelement ein Elastizitätsmodul nach DIN 53504 von ≥ 0,5 N/mm² bis ≤ 2,5 N/mm² aufweist, dass in der ersten Schicht der viskoelastische Polymerschaum eine Stauchhärte bei 40% Kompression nach DIN EN ISO 3386-1-98 von ≥ 1 kPa bis ≤ 10 kPa aufweist, dass in der ersten Schicht der viskoelastische Polymerschaum eine Hysterese nach DIN EN ISO 3386-1-98 bei der Bestimmung der Stauchhärte bei 40% Kompression von ≥ 20% bis ≤ 70% aufweist und dass der viskoelastische Polymerschaum der ersten Schicht ein Polyurethan-, Polyethylen-, Polypropylen-, Polystyrol-, Acrylnitril-Butadien-Styrol- oder Polycarbonat-Schaum oder natürlicher oder Synthese-Latex-Schaum ist, und wobei die Bodenbedeckung weiterhin eine zweite Schicht umfasst, welche auf der dem ersten textilen Flächenelement entgegengesetzten Seite der ersten Schicht angeordnet ist und zumindest teilweise mit der ersten Schicht verbunden ist, wobei die zweite Schicht Polymerschaum umfasst, welcher eine Dichte von ≥ 60 kg/m³ bis ≤ 200 kg/m³ und eine Stauchhärte bei 40% Kompression nach DIN EN ISO 3386-1-98 von ≥ 15 bis ≤ 150 kPa aufweist und welcher eine höhere Stauchhärte und höhere Rückstellkräfte aufweist als der viskoelastische Polymerschaum in der ersten Schicht.

Im Sinne der vorliegenden Erfindung bedeutet der Begriff der Bodenbedeckung nicht nur Teppiche, Fußmatten und dergleichen, sondern ist auch im Sinne von Sitzpolster für Möbel oder Matratzen zu verstehen.

Das erste textile Flächenelement kann beispielsweise ein Gewebe, ein Gelege, ein Vlies oder gestrickt sein. Zusätzlich können Fasern aus dem ersten textilen Flächenelement herausragen, so dass eine Anordnung entsprechend einem Teppichrücken vorliegt. Weiterhin kann auch das Textil in ein Polymer eingebettet sein. Das erste textile Flächenelement ist flächig mit der ersten Schicht verbunden, was bedeutet, dass Hauptflächen der beiden zueinander gewandt sind. Anders ausgedrückt, es liegen das erste textile Flächenelement und die erste Schicht aufeinander.

Erfindungsgemäß weist das erste textile Flächenelement ein Elastizitätsmodul von ≥ 0,5 N/mm² bis ≤ 2,5 N/mm² auf. Hierunter ist das Elastizitätsmodul für die Streckung in Flächenrichtung zu verstehen. Das Elastizitätsmodul kann auch in einem Bereich von ≥ 0,8 N/mm² bis ≤ 2,0 N/mm² oder in einem Bereich von ≥ 1,0 N/mm² bis ≤ 1,5 N/mm² liegen. Das Elastizitätsmodul wird anhand der Norm DIN 53504/ISO 37 bestimmt. Es kann vorgesehen sein, dass das erste textile Flächenelement wie beispielsweise im Falle eines Gestricks bei der Dehnung einen elastischen Bereich der Gewebestreckung und bei weiterer Dehnung einen Bereich der Elastizität der einzelnen Fäden des Textils aufweist. In diesem Falle bezeichnet das erfindungsgemäß ausgewählte Elastizitätsmodul die Elastizität der Gewebestreckung.

Die Verbindung erreicht, dass mechanische Kräfte, insbesondere Scherkräfte, von dem ersten textilen Flächenelement auf die erste Schicht übertragen werden. Die Verbindung kann stoffschlüssig, kraftschlüssig und/oder formschlüssig ausgestaltet sein. Beispiele für geeignete Verbindungen sind Verkleben, Verschweißen, Hinterschäumen des ersten textilen Flächenelements mit zum Polymerschaum führenden Materialien, Klettverschlüsse, Reißverschlüsse, Druckknöpfe und/oder Nähen.

Die Verbindung kann vollständig oder auch teilweise ausgestaltet sein. Eine teilweise Verbindung kann dadurch erreicht werden, dass nur punktuell oder in einem bestimmten Muster Verbindungsorte geschaffen werden.

Die erste Schicht umfasst viskoelastischen Polymerschaum. Hierunter ist zunächst zu verstehen, dass neben dem viskoelastischen Polymerschaum noch weitere Komponenten wie Füllstoffe, Farbstoffe, etc. zugegen sein können. Der Polymerschaum kann eine einheitliche Dichte oder nach Art eines Integralschaums eine ortsabhängige Dichte aufweisen. Beispiele für geeignete Polymerklassen sind Polyurethan, Polyethylen, Polypropylen, Polystyrol, Acrylnitril-Butadien-Styrol (ABS) und Polycarbonat oder natürlicher oder Synthese-Latex. Die erste Schicht weist beispielsweise eine Dicke von ≥ 10 mm bis ≤ 60 mm, bevorzugt von ≥ 15 mm bis ≤ 30 mm auf.

Die viskoelastischen Eigenschaften des Polymerschaums der ersten Schicht führen zu einem zeitverzögerten Energieeintrag in den Schaum. Sie werden zum Einen dadurch charakterisiert, dass die Stauchhärte bei 40% Kompression von ≥ 1 kPa bis ≤ 10 kPa beträgt. Diese Stauchhärte kann auch im Bereich von ≥ 1,1 kPa bis ≤ 3 kPa oder von ≥ 1,2 kPa bis ≤ 2 kPa liegen. Weiterhin wird die Viskoelastizität des Polymerschaums durch eine Hysterese bei der Bestimmung der Stauchhärte bei 40% Kompression von ≥ 20% bis ≤ 70% charakterisiert. Die Hysterese kann auch in einem Bereich von ≥ 30% bis ≤ 60% oder von ≥ 35% bis ≤ 50% liegen.

Die Stauchhärte oder CLD (Compression Load Deflection) wird nach DIN EN ISO 3386-1-98 bei 23 °C ± 2 °C, 50% ± 5% relative Luftfeuchtigkeit, 40% Kompression, 1. Messzyklus gemessen. Die CLD wird in kPa (Kilopascal) gemessen. Die Hysterese in Prozent wird ebenfalls nach DIN EN ISO 3386-1-98 bestimmt. Sie errechnet sich aus dem Quotienten der eingeschlossenen Fläche zwischen Be- und Entlastungskennlinie und der Fläche unter der Belastungskennlinie multipliziert mit dem Faktor 100. Die Hysteresezahl ist ein Maß für das Verhältnis von zugeführter zu abgeführter Arbeit. Kleine Hysteresezahlen, beispielsweise um 5%, kennzeichnen vorwiegend elastisches Verhalten. Große Hysteresezahlen, beispielsweise um 90%, kennzeichnen vorwiegend viskoses (plastisches) Verhalten.

Alternativ kann der viskoelastische Polymerschaum dadurch gekennzeichnet sein, dass er eine Rückprallelastizität, gemessen nach DIN EN ISO 8307, von ≥ 1% bis ≤ 15% aufweist. Diese Rückprallelastizität kann auch in einem Bereich von ≥ 3% bis ≤ 10% oder von ≥ 5% bis ≤ 9% liegen.

Der viskoelastische Polymerschaum kann weiterhin eine Dichte gemäß DIN EN ISO 3386-1-98 von ≥ 45 kg/m³ bis ≤ 120 kg/m³, vorzugsweise von ≥ 50 kg/m³ bis ≤ 70 kg/m³ aufweisen, eine Zugfestigkeit gemäß DIN EN ISO 1798-1-00 von ≥ 50 kPa bis ≤ 90 kPa, eine Dehnung gemäß DIN EN ISO 1798-1-00 von ≥ 150 % bis ≤ 210%, einen Druckverformungsrest bei 90% Kompression unter trockenen Bedingungen gemäß DIN EN ISO 1856-2000 von ≥ 2% bis ≤ 5% und einen Druckverformungsrest bei 75% Kompression und 95% Feuchtigkeit gemäß DIN EN ISO 1856-96 von ≥ 2% bis ≤ 5%.

In der vorliegenden Erfindung wird der Komforteindruck beim Laufen über die Bodenbedeckung durch die ausgewählte Kombination aus der Elastizität des ersten textilen Flächenelements und der Viskoelastizität der Polymerschaumschicht erreicht. Zur Erläuterung sei betrachtet, wie eine Person über einen erfindungsgemäßen Bodenbelag geht. Zunächst wird der Fuß mit der Ferse beziehungsweise der Schuh mit dem Absatz aufgesetzt. Dieses ist mit einem hohen Druck auf die Bodenbedeckung verbunden. Durch die Elastizität des ersten textilen Flächenelements wird diese Punktbelastung abgefangen. Im weiteren Verlauf des Gehvorgangs rollt die Person den Fuß ab, bis der Fuß ganz auf der Bodenbedeckung zu stehen kommt. Dieses Abrollen wird durch den viskoelastischen Polymerschaum der ersten Schicht gedämpft. Schließlich rollt der Fuß weiter ab, bis nur noch der Fußballen oder der Vorderteil des Schuhs die Bodenbedeckung berühren. Beim darauf folgenden Abstoßen vom Boden werden die mechanischen Kräfte wieder gedämpft beziehungsweise rückübertragen. Im Ergebnis stellt sich ein angenehmes Laufgefühl ein, welches auch nicht zur Ermüdung durch zu weichen Boden führt. Die Bodenbedeckung wird auch durch das elastische erste textile Flächenelement geschützt, so dass insbesondere die erste Schicht mit dem Polymerschaum beim Darüberlaufen nicht beschädigt wird.

In einer Ausführungsform der vorliegenden Erfindung ist der viskoelastische Polymerschaum der ersten Schicht ein Polyurethanschaum. Polyurethane eignen sich aufgrund der in einem weiten Bereich einstellbaren Viskoelastizität gut für die erfindungsgemäße Polymerschaumschicht. Die Monomere des Polyurethanschaums können ausgewählt sein aus der Gruppe umfassend Polyetherpolyole und/oder Polyesterpolyole oder Mischungen aus diesen und mindestens difunktionellen Isocyanaten aus den Gruppen der aliphatischen oder aromatischen Isocyanate und an sich bekannten Hilfsmitteln, Katalysatoren und Stabilisatoren. Beispiele hierfür sind in den bereits zitierten Patentschriften oder auch in EP 0 331 941 A1 beschrieben.

In einer weiteren Ausführungsform der vorliegenden Erfindung ist der viskoelastische Polymerschaum der ersten Schicht ein vernetzter Schlagschaum aus synthetischem oder natürlichem Latex.

In einer weiteren Ausführungsform der vorliegenden Erfindung umfasst das Material des ersten textilen Flächenelements Polyurethan und/oder thermoplastisches Polyurethan.

In einer weiteren Ausführungsform der vorliegenden Erfindung wird die Verbindung des ersten textilen Flächenelements mit der ersten Schicht durch elastomeren Klebstoff erreicht. Erfindungsgemäß besonders geeignete Klebstoffe sind ein- und zweikomponentige Polyurethanklebstoffe. Solche einkomponentigen Klebstoffe umfassen isocyanathaltige Prepolymere, die durch Zutritt von Feuchtigkeit aushärten. Die entsprechenden zweikomponentigen Klebstoffe umfassen eine Polyol-Komponente und eine Isocyanatkomponente und werden vor der Applizierung gemischt. Vorzugsweise weist die ausgehärtete Klebstoffschicht ein Elastizitätsmodul, bestimmt anhand der Norm DIN EN ISO 527, von ≥100 MPa bis ≤ 1500 MPa, von ≥300 MPa bis ≤ 1000 MPa oder von ≥500 MPa bis ≤ 800 MPa auf. Das Verkleben mit einem elastomeren Klebstoff ermöglicht die einfache Fertigung der erfindungsgemäßen Bodenbedeckung aus separat erhältlichen Teilen. Weiterhin ist wegen der Elastizität der erfindungsgemäß gewünschte Effekt beim Laufen über die Bodenbedeckung gegeben.

In einer weiteren Ausführungsform der vorliegenden Erfindung durchdringen Fasern das erste textile Flächenelement und dringen in die erste Schicht ein. Weiterhin sind die Fasern in der ersten Schicht durch elastomeren Klebstoff verankert. Diese Fasern führen zu einer zusätzlichen Verfestigung der Verbindung des ersten textilen Flächenelements mit der ersten Schicht. Dieses erhöht die Widerstandsfähigkeit gegenüber Scherbelastungen. Erfindungsgemäß geeignet sind insbesondere elastomere ein- und zweikomponentige Polyurethanklebstoffe. Die Fasern können auch nach Außen aus dem ersten textilen Flächenelement herausragen und die Trittfläche der Bodenbedeckung bilden. Die Fasern können in das erste textile Flächenelement durch Verfahren wie Tuften eingebracht werden.

In einer weiteren Ausführungsform der vorliegenden Erfindung umfasst die erste Schicht zusätzlich ein eingebettetes zweites textiles Flächenelement, das ein Elastizitätsmodul von ≥ 1000 N/mm² bis ≤ 2000 N/mm² aufweist. Hierunter ist das Elastizitätsmodul für die Streckung in Flächenrichtung zu verstehen. Das Elastizitätsmodul wird anhand der Norm DIN 53504/ISO 37 bestimmt. Es kann weiterhin in einem Bereich von ≥ 1200 N/mm² bis ≤ 1800 N/mm² oder von ≥ 1400 N/mm² bis ≤ 1600 N/mm² liegen. Das zweite textile Flächenelement kann beispielsweise ein Gewebe, ein Gelege, ein Vlies oder gestrickt sein. Vorteilhafterweise liegt es flächig in der ersten Schicht vor, es sind also die beiden Hauptflächen von zweitem textilen Flächenelement und erster Schicht zueinander gewandt.

Während das zweite textile Flächenelement vertikal gesehen grundsätzlich auf jeder Höhe innerhalb der ersten Schicht angeordnet sein kann, so ist es doch von Vorteil, wenn es am unteren Ende der ersten Schicht liegt, also in Richtung Boden. Die Einbeziehung eines zweiten textilen Flächenelements mit den erfindungsgemäß ausgewählten elastischen Eigenschaften führt dazu, dass die horizontale Reissfestigkeit der Bodenbedeckung erhöht wird. Weiterhin dient die Einführung eines vergleichsweise hohen horizontalen Elastizitätsmoduls zur Erhöhung der horizontalen Dimensionsstabilität der Bodenbedeckung. Durch die Positionierung am unteren Ende der ersten Schicht wird der Einfluss des zweiten textilen Flächenelements auf die Dämpfungseigenschaften der übrigen Komponenten der Bodenbedeckung verringert, so dass sich weiterhin ein vertikaler Gradient der Dämpfung beim Darüberlaufen mit dem entsprechenden Komforteindruck einstellen kann. Das zweite textile Flächenelement kann beispielsweise formschlüssig oder stoffschlüssig mit der ersten Schicht verbunden sein oder aber auch in den Schaum der ersten Schicht integriert sein.

In der vorliegenden Erfindung umfasst die Bodenbedeckung weiterhin eine zweite Schicht, welche auf der dem ersten textilen Flächenelement entgegengesetzten Seite der ersten Schicht angeordnet ist und zumindest teilweise, beispielsweise stoffschlüssig, mit der ersten Schicht verbunden ist, wobei die zweite Schicht Polymerschaum umfasst, welcher eine Stauchhärte bei 40% Kompression von ≥ 15 kPa bis ≤ 150 kPa aufweist. Eine stoffschlüssige Verbindung kann etwa durch Kleben oder Schweißen aufgebaut werden. Erfindungsgemäß geeignet sind elastomere ein- oder zweikomponentige Polyurethanklebstoffe. Die zweite Schicht weist beispielsweise eine Dicke von ≥ 10 mm bis ≤ 40 mm, bevorzugt von ≥ 15 mm bis ≤ 30 mm auf.

Ein Polymerschaum mit den genannten Stauchhärten kann ein Polyurethan-Flockenverbundschaum sein. Der Polymerschaum kann weiterhin eine Dichte gemäß DIN EN ISO 3386-1-98 von ≥ 60 kg/m³ bis ≤ 200 kg/m³ aufweisen, eine Zugfestigkeit gemäß DIN EN ISO 1798-1-00 von ≥ 40 kPa bis ≤ 150 kPa und eine Dehnung gemäß DIN EN ISO 1798-1-00 von ≥ 40% bis ≤ 90%. Man nutzt die hohen Stauchhärten und hohen Rückstellkräfte und hat bodenseitig in der Bodenbedeckung eine steifere Schicht vorliegen. Dieses hat den Vorteil, dass beim Auftreten die einsinkende Ferse oder der einsinkende Schuhabsatz besser aufgefangen wird. Der Komfort beim Laufen über die Bodenbedeckung wird erhöht, während gleichzeitig die Dicke der ersten Schicht geringer gehalten werden kann. Zusätzlich kommt es zu einer Kosteneinsparung durch Verwendung des preisgünstigeren Flockenverbundschaumes.

In einer Ausführungsform der oben genannten, die zweite Schicht umfassenden Bodenbedeckung umfasst diese weiterhin ein drittes textiles Flächenelement, das ein Elastizitätsmodul von ≥ 1000 N/mm² bis ≤ 2000 N/mm² aufweist, wobei das dritte textile Flächenelement auf der der ersten Schicht entgegengesetzten Seite der zweiten Schicht angeordnet ist und zumindest teilweise mit der zweiten Schicht verbunden ist. Hierunter ist das Elastizitätsmodul für die Streckung in Flächenrichtung zu verstehen.

Das Elastizitätsmodul wird auch hier anhand der Norm DIN 53504/ISO 37 bestimmt. Es kann weiterhin in einem Bereich von ≥ 1200 N/mm² bis ≤ 1800 N/mm² oder von ≥ 1400 N/mm² bis < 1600 N/mm² liegen. Das dritte textile Flächenelement kann beispielsweise ein Gewebe, ein Gelege, ein Vlies oder gestrickt sein.

Es ist dabei von Vorteil, wenn die zweite Schicht auf der dem ersten textilen Flächenelement entgegengesetzten Seite der ersten Schicht angeordnet ist und zumindest teilweise stoffschlüssig mit der ersten Schicht verbunden ist, und wenn das dritte textile Flächenelement auf der der ersten Schicht entgegengesetzten Seite der zweiten Schicht angeordnet ist und zumindest teilweise mit der zweiten Schicht verbunden ist.

Generell hat die Anordnung dieser Ausführungsform den Vorteil, dass die horizontale Reissfestigkeit der Bodenbedeckung erhöht wird. Weiterhin dient die Einführung eines vergleichsweise hohen horizontalen Elastizitätsmoduls zur Erhöhung der horizontalen Dimensionsstabilität der Bodenbedeckung. Durch die Positionierung am unteren Ende der zweiten Schicht wird der Einfluss des dritten textilen Flächenelements auf die Dämpfungseigenschaften der übrigen Komponenten der Bodenbedeckung verringert, so dass sich weiterhin ein vertikaler Gradient der Dämpfung beim Darüberlaufen mit dem entsprechenden Komforteindruck einstellen kann. Das dritte textile Flächenelement kann beispielsweise formschlüssig oder stoffschlüssig mit der zweiten Schicht verbunden sein. Zusätzlich kommt es zu einer Kosteneinsparung durch Verwendung des preisgünstigeren Flockenverbundschaumes.

In einer weiteren Ausführungsform der vorliegenden Erfindung umfasst die Bodenbedeckung zusätzlich mikroverkapselte Duftstoffe. Mikroverkapselte Duftstoffe im Sinne der vorliegenden Erfindung sind den Geruchssinn von Personen ansprechende Substanzen in Reinform, in Lösung oder in Gemischen, welche in Kapseln eingeschlossen sind. Die Kapseln haben eine maximale Ausdehnung von ≥ 1 µm bis ≤ 1 mm, vorzugsweise von ≥ 10 µm bis ≤ 100 µm. Die mikroverkapselten Duftstoffe können in die erste Schicht eingearbeitet sein, in das erste textile Flächenelement und/oder in eventuell vorhandene Fasern, die aus dem ersten textilen Flächenelement herausragen, beispielsweise also aus dem Teppichflor. Beim Laufen über die erfindungsgemäße Bodenbedeckung werden die Kapseln zerstört und die Duftstoffe freigesetzt.

Dieses löst bei den betroffenen Personen ein angenehmes Empfinden aus und trägt zusätzlich zum Komforteindruck der Bodenbedeckung bei.

Erfindungsgemäß ist vorgesehen, dass die verschiedenen beschriebenen Ausführungsformen der vorliegenden Erfindung nicht nur einzeln vorliegen, sondern auch beliebig miteinander kombiniert werden können.

Gegenstand der Erfindung ist weiterhin ein Verfahren zur Herstellung einer Bodenbedeckung gemäß der vorliegenden Erfindung, umfassend den Schritt des Hinterschäumens des ersten textilen Flächenelements mit einem zum Polymerschaum der ersten Schicht führenden Reaktionsgemisch. Die Hinterschäumung erreicht auf einfache Weise eine stoffschlüssige Verbindung des ersten textilen Flächenelements mit der ersten Schicht.

In einer Ausführungsform des erfindungsgemäßen Verfahrens umfasst das Reaktionsgemisch ein Polyol und ein Isocyanat. Folglich entsteht bei der Hinterschäumung ein viskoelastischer Polyurethanschaum. Die Monomere des Polyurethanschaums können ausgewählt sein aus der Gruppe umfassend Polyetherpolyole und/oder Polyesterpolyole oder Mischungen aus diesen und mindestens difunktionellen Isocyanaten aus den Gruppen der aliphatischen oder aromatischen Isocyanate und an sich bekannten Hilfsmitteln, Katalysatoren und Stabilisatoren. Beispiele hierfür sind in den bereits zitierten Patentschriften oder auch in EP 0 331 941 A1 beschrieben.

Ebenfalls kann im erfindungsgemäßen Verfahren das Reaktionsgemisch ein Prepolymer und Wasser umfassen. Geeignete Prepolymere sind insbesondere auf der Basis von Di- oder Polyisocyanaten und Polyolen aufgebaut.

### Die vorliegende Erfindung wird anhand der nachfolgenden Zeichnung weiter erläutert. Es zeigen:

- FIG. 1: eine Bodenbedeckung
- FIG. 2: eine weitere Bodenbedeckung
- FIG. 3: eine erfindungsgemäße Bodenbedeckung
- FIG. 4: eine weitere erfindungsgemäße Bodenbedeckung

FIG. 1 zeigt eine Bodenbedeckung. Die erste Schicht 1 umfasst einen viskoelastischen Polymerschaum. Diese Schicht 1 liegt mit ihrer Unterseite auf dem Boden auf. Auf der Schicht 1 liegt das erste textile Flächenelement 2, welches stoffschlüssig mit der Schicht 1 verbunden ist. Auf der Oberseite der Bodenbedeckung ragen Fasern 3 heraus. Die Fasern 3 durchdringen das erste textile Flächenelement und ragen mit ihrem unteren Ende noch in die erste Schicht 1 hinein. Vorzugsweise sind die Fasern in der ersten Schicht 1 mittels elastomerem Kleber (nicht gezeigt) verankert. Auf diese Weise können die Fasern beim Gebrauch der Bodenbedeckung nicht so leicht herausgerissen werden.

FIG. 2 zeigt eine weitere Bodenbedeckung. Die bodenseitige erste Schicht 1 umfasst neben dem Polymerschaum nun weiterhin ein zweites textiles Flächenelement 4. Dieses ist hier als Gewebe dargestellt. Das zweite textile Flächenelement 4 ist in der ersten Schicht 1 unten angeordnet. Stoffschlüssig mit der ersten Schicht 1 ist das erste textile Flächenelement 2 verbunden. In dieses sind Fasern 3 eingearbeitet, welche die Oberseite der Bodenbedeckung abdecken. Das zweite textile Flächenelement kann aufgrund seiner elastischen Eigenschaften Kräfte aufnehmen, die beim Laufen über die Bodenbedeckung nicht von dem ersten textilen Flächenelement 2 und der Schicht mit viskoelastischem Polymer 1 abgefedert oder gedämpft werden können.

FIG. 3 zeigt eine erfindungsgemäße Bodenbedeckung. Unter der ersten Schicht 1 ist eine zweite Schicht 5 angeordnet. Diese zweite Schicht umfasst einen Polymerschaum. Der Polymerschaum weist eine höhere Stauchhärte und höhere Rückstellkräfte als der viskoelastische Polymerschaum in der ersten Schicht 1 auf. Hierdurch können Kräfte aufgenommen werden, die beim Laufen über die Bodenbedeckung nicht von dem ersten textilen Flächenelement 2 und der Schicht mit viskoelastischem Polymer 1 abgefedert oder gedämpft werden können.

FIG. 4 zeigt eine weitere erfindungsgemäße Bodenbedeckung. Unter der ersten Schicht 1 ist eine zweite Schicht 5 angeordnet, und unter Schicht 5 ist ein drittes textiles Flächenelement 6 angeordnet. Diese zweite Schicht 5 umfasst einen Polymerschaum. Der Polymerschaum weist eine höhere Stauchhärte und höhere Rückstellkräfte als der viskoelastische Polymerschaum in der ersten Schicht 1 auf. Das dritte textile Flächenelement 6 umfasst ein Gewebe. Durch das dritte textile Flächenelement 6 und durch die zweite Schicht 5 können Kräfte aufgenommen werden, die beim Laufen über die Bodenbedeckung nicht von dem ersten textilen Flächenelement 2 und der Schicht mit viskoelastischem Polymer 1 abgefedert oder gedämpft werden können.

### Bezugszeichenliste:

- 1: erste Schicht, umfassend viskoelastischen Polymerschaum
- 2: erstes textiles Flächenelement
- 3: Fasern
- 4: zweites textiles Flächenelement
- 5: zweite Schicht, umfassend Polymerschaum
- 6: drittes textiles Flächenelement

## Patentansprüche

1. Bodenbedeckung, umfassend ein erstes textiles Flächenelement (2) und eine mit dem ersten textilen Flächenelement (2) flächig und zumindest teilweise verbundene erste Schicht (1), wobei die erste Schicht (1) viskoelastischen Polymerschaum umfasst, **dadurch gekennzeichnet, dass** das erste textile Flächenelement (2) ein Elastizitätsmodul nach DIN 53504 von ≥ 0,5 N/mm² bis ≤ 2,5 N/mm² aufweist, dass in der ersten Schicht (1) der viskoelastische Polymerschaum eine Stauchhärte bei 40% Kompression nach DIN EN ISO 3386-1-98 von ≥ 1 kPa bis ≤ 10 kPa aufweist, dass in der ersten Schicht (1) der viskoelastische Polymerschaum eine Hysterese nach DIN EN ISO 3386-1-98 bei der Bestimmung der Stauchhärte bei 40% Kompression von ≥ 20% bis ≤ 70% aufweist und dass der viskoelastische Polymerschaum der ersten Schicht (1) ein Polyurethan-, Polyethylen-, Polypropylen-, Polystyrol-, Acrylnitril-Butadien-Styrol- oder Polycarbonat-Schaum oder natürlicher oder Synthese-Latex-Schaum ist, und wobei die Bodenbedeckung weiterhin eine zweite Schicht (5) umfasst, welche auf der dem ersten textilen Flächenelement (2) entgegengesetzten Seite der ersten Schicht (1) angeordnet ist und zumindest teilweise mit der ersten Schicht (1) verbunden ist, wobei die zweite Schicht Polymerschaum umfasst, welcher eine Dichte von ≥ 60 kg/m³ bis ≤ 200 kg/m³ und eine Stauchhärte bei 40% Kompression nach DIN EN ISO 3386-1-98 von ≥15 bis ≤ 150 kPa aufweist und welcher eine höhere Stauchhärte und höhere Rückstellkräfte aufweist als der viskoelastische Polymerschaum in der ersten Schicht.

2. Bodenbedeckung gemäß Anspruch 1, wobei der viskoelastische Polymerschaum der ersten Schicht (1) ein vernetzter Schlagschaum aus synthetischem oder natürlichem Latex ist.

3. Bodenbedeckung gemäß Anspruch 1, wobei das Material des ersten textilen Flächenelements (2) Polyurethan und/oder thermoplastisches Polyurethan umfasst.

4. Bodenbedeckung gemäß Anspruch 1, wobei die Verbindung des ersten textilen Flächenelements (2) mit der ersten Schicht (1) durch elastomeren Klebstoff erreicht wird.

5. Bodenbedeckung gemäß Anspruch 1, wobei Fasern (3) das erste textile Flächenelement (2) durchdringen und in die erste Schicht (1) eindringen und wobei die Fasern in der ersten Schicht (1) durch elastomeren Klebstoff verankert sind.

6. Bodenbedeckung gemäß Anspruch 1, wobei die erste Schicht (1) zusätzlich ein eingebettetes zweites textiles Flächenelement (4) umfasst, das ein Elastizitätsmodul von ≥ 1000 N/mm² bis ≤ 2000 N/mm² aufweist.

7. Bodenbedeckung gemäß Anspruch 1, weiterhin umfassend eine zweite Schicht (5), welche auf der dem ersten textilen Flächenelement (2) entgegengesetzten Seite der ersten Schicht (1) angeordnet ist und zumindest teilweise mit der ersten Schicht (1) verbunden ist, wobei die zweite Schicht Polymerschaum umfasst, welcher eine Stauchhärte bei 40% Kompression von ≥ 15 kPa bis ≤ 150 kPa aufweist.

8. Bodenbedeckung gemäß Anspruch 7, weiterhin umfassend ein drittes textiles Flächenelement (6), das ein Elastizitätsmodul von ≥ 1000 N/mm² bis ≤ 2000 N/mm² aufweist, wobei das dritte textile Flächenelement auf der der ersten Schicht (1) entgegengesetzten Seite der zweiten Schicht (5) angeordnet ist und zumindest teilweise mit der zweiten Schicht (5) verbunden ist.

9. Bodenbedeckung gemäß Anspruch 1, zusätzlich umfassend mikroverkapselte Duftstoffe.

10. Verfahren zur Herstellung einer Bodenbedeckung gemäß Anspruch 1, umfassend den Schritt des Hinterschäumens des ersten textilen Flächenelements (2) mit einem zum Polymerschaum der ersten Schicht (1) führenden Reaktionsgemisch.

11. Verfahren nach Anspruch 10, wobei das Reaktionsgemisch ein Polyol und ein Isocyanat umfasst.

12. Verfahren nach Anspruch 10, wobei das Reaktionsgemisch ein Prepolymer und Wasser umfasst.

## Claims

1. Floor covering comprising a first textile planar element (2) and a first layer (1) connected thereto facially and at least partly, wherein the first layer (1) comprises viscoelastic polymer foam, **characterized in that** the first textile planar element (2) has a DIN 53504 modulus of elasticity of ≥ 0.5 N/mm² to ≤ 2.5 N/mm², **in that** the viscoelastic polymer foam in the first layer (1) has a DIN EN ISO 3386-1-98 40% deformation compressive stress of ≥ 1 kPa to ≤ 10 kPa, **in that** the viscoelastic polymer foam in the first layer (1) has a ≥ 20% to ≤ 70% hysteresis to DIN EN ISO 3386-1-98 in the determination of 40% deformation compressive stress, and **in that** the viscoelastic polymer foam in the first layer (1) is a polyurethane, polyethylene, polypropylene, polystyrene, acrylonitrile-butadiene-styrene or polycarbonate foam or natural or synthetic latex foam, and wherein the floor covering further comprises a second layer (5) arranged on that side of the first layer (1) which is opposite the first textile planar element (2), wherein the second layer is at least partly connected to the first layer (1) and comprises polymer foam having a density of ≥ 60 kg/m³ to ≤ 200 kg/m³ and a DIN EN ISO 3386-1-98 40% deformation compressive stress of ≥ 15 to ≤ 150 kPa and which has a higher compressive hardness and higher rebound forces than the viscoelastic polymer foam in the first layer.

2. Floor covering according to Claim 1, wherein the viscoelastic polymer foam in the first layer (1) is a crosslinked foam blown mechanically from synthetic or natural latex.

3. Floor covering according to Claim 1, wherein the material of the first textile planar element (2) comprises polyurethane and/or thermoplastic polyurethane.

4. Floor covering according to Claim 1, wherein the first layer (1) is connected to the first textile planar element (2) by elastomeric adhesive.

5. Floor covering according to Claim 1, wherein fibres (3) penetrate through the first textile planar element (2) and into the first layer (1) and wherein the fibres are anchored in the first layer (1) by elastomeric adhesive.

6. Floor covering according to Claim 1, wherein the first layer (1) further comprises an embedded second textile planar element (4) which has a modulus of elasticity of ≥ 1000 N/mm² to ≤ 2000 N/mm².

7. Floor covering according to Claim 1, further comprising a second layer (5) arranged on that side of the first layer (1) which is opposite the first textile planar element (2), wherein the second layer is at least partly connected to the first layer (1) and comprises polymer foam which has a 40% deformation compressive stress of ≥ 15 kPa to ≤ 150 kPa.

8. Floor covering according to Claim 7, further comprising a third textile planar element (6) which has a modulus of elasticity of ≥ 1000 N/mm² to ≤ 2000 N/mm², wherein the third textile planar element is arranged on that side of the second layer (5) which is opposite the first layer (1) and the third textile planar element is at least partly connected to the second layer (5).

9. Floor covering according to Claim 1, additionally comprising microencapsulated fragrances.

10. Process for producing a floor covering according to Claim 1, comprising the step of back-foaming the first textile planar element (2) with a reaction mixture leading to the polymer foam of the first layer (1).

11. Process according to Claim 10, wherein the reaction mixture comprises a polyol and an isocyanate.

12. Process according to Claim 10, wherein the reaction mixture comprises a prepolymer and water.

## Revendications

1. Revêtement de sol, comprenant un premier élément de surface textile (2) et une première couche (1) reliée à plat sur et au moins en partie avec le premier élément de surface textile (2), la première couche (1) comprenant une mousse polymère viscoélastique, **caractérisé en ce que** le premier élément de surface textile (2) présente un module d'élasticité selon DIN 53504 de ≥ 0,5 N/mm² à ≤ 2,5 N/mm², **en ce que** la mousse polymère viscoélastique dans la première couche (1) présente une résistance à la compression à une compression de 40 % selon DIN EN ISO 3386-1-98 de ≥ 1 kPa à ≤ 10 kPa, **en ce que** la mousse polymère viscoélastique dans la première couche (1) présente une hystérésis selon DIN EN ISO 3386-1-98 lors de la détermination de la résistance à la compression à une compression de 40 % de ≥ 20 % à ≤ 70 %, et **en ce que** la mousse polymère viscoélastique de la première couche (1) est une mousse de polyuréthane, de polyéthylène, de polypropylène, de polystyrène, d'acrylonitrile-butadiène-styrène ou de polycarbonate ou une mousse de latex naturel ou synthétique, le revêtement de sol comprenant en outre une seconde couche (5), qui est agencée sur le côté de la première couche (1) opposé au premier élément de surface textile (2) et reliée au moins en partie avec la première couche (1), la seconde couche comprenant une mousse polymère, qui présente une densité de ≥ 60 kg/m³ à ≤ 200 kg/m³, et une résistance à la compression à une compression de 40 % selon DIN EN ISO 3386-1-98 de ≥ 15 à ≤ 150 kPa, et qui présente une résistance à la compression plus élevée et des forces de rappel plus élevées que la mousse polymère viscoélastique dans la première couche.

2. Revêtement de sol selon la revendication 1, dans lequel la mousse polymère viscoélastique de la première couche (1) est une mousse battue réticulée en latex synthétique ou naturel.

3. Revêtement de sol selon la revendication 1, dans lequel le matériau du premier élément de surface textile (2) comprend un polyuréthane et/ou un polyuréthane thermoplastique.

4. Revêtement de sol selon la revendication 1, dans lequel la liaison du premier élément de surface textile (2) avec la première couche (1) est obtenue par un adhésif élastomère.

5. Revêtement de sol selon la revendication 1, dans lequel des fibres (3) traversent le premier élément de surface textile (2) et pénètrent dans la première couche (1), les fibres étant ancrées par un adhésif élastomère dans la première couche (1).

6. Revêtement de sol selon la revendication 1, dans lequel la première couche (1) comprend en outre un deuxième élément de surface textile (4) incorporé, qui présente un module d'élasticité de ≥ 1 000 N/mm² à ≤ 2 000 N/mm².

7. Revêtement de sol selon la revendication 1, comprenant en outre une seconde couche (5), qui est agencée sur le côté de la première couche (1) opposé au premier élément de surface textile (2) et reliée au moins en partie avec la première couche (1), la seconde couche comprenant une mousse polymère, qui présente une résistance à la compression à une compression de 40 % de ≥ 15 kPa à ≤ 150 kPa.

8. Revêtement de sol selon la revendication 7, comprenant en outre un troisième élément de surface textile (6), qui présente un module d'élasticité de ≥ 1 000 N/mm² à ≤ 2 000 N/mm², le troisième élément de surface textile étant agencée sur le côté de la seconde couche (5) opposé à la première couche (1) et étant au moins en partie relié avec la seconde couche (5).

9. Revêtement de sol selon la revendication 1, comprenant en outre des parfums microencapsulés.

10. Procédé de fabrication d'un revêtement de sol selon la revendication 1, comprenant l'étape de surmoussage du premier élément de surface textile (2) avec un mélange réactionnel conduisant à la mousse polymère de la première couche (1).

11. Procédé selon la revendication 10, dans lequel le mélange réactionnel comprend un polyol et un isocyanate.

12. Procédé selon la revendication 10, dans lequel le mélange réactionnel comprend un prépolymère et de l'eau.
